# FASCICULE DE BREVET EUROPEEN

(11) **EP 1 268 865 B1**
(45) Date de publication et mention de la délivrance du brevet: **16.11.2005**
(21) Numéro de dépôt: 01919015.6
(22) Date de dépôt: 27.03.2001
(51) Int. Cl.: C21D 9/567, C21D 1/53

(54) **PROCEDE ET DISPOSITIF DE TRAITEMENT THERMIQUE DE FIL D'ACIER**
VERFAHREN UND VORRICHTUNG ZUM WÄRMEBEHANDELN VON STAHLDRAHT
METHOD AND DEVICE FOR THERMAL TREATMENT OF STEEL WIRE

(30) Priorité: 27.03.2000 BE 200000220
(43) Date de publication de la demande: 02.01.2003
(73) Titulaire: Le Four Industriel Belge, 1180 Bruxelles (BE)
(72) Inventeur: BRANDERS, René, B-1081 Bruxelles (BE); BAUDEN, Jacques, B-1428 Lillois (BE)
(74) Mandataire: Claeys, Pierre
(86) Numéro de dépôt international: PCT/BE2001/000055
(87) Numéro de publication internationale: WO 2001/073141

(56) Documents cités:
- EP-A- 1 010 766
- DE-A- 3 623 890
- R.W REYNOLDSON: "Anwendung von gasbeheizten Wirbelbetten zur Wärmebehandlung von Metallen" HAERTEREI TECHNISCHE MITTEILUNGEN., vol. 37, no. 3, mai 1982 (1982-05), pages 109-120, XP002153603 CARL HANSER VERLAG. MUNCHEN., DE ISSN: 0341-101X cité dans la demande
- PATENT ABSTRACTS OF JAPAN vol. 015, no. 231 (C-0840), 12 juin 1991 (1991-06-12) & JP 03 072036 A (TOKYO SEIKO CO LTD), 27 mars 1991 (1991-03-27) cité dans la demande
- SOMMER P: "SIMULTANE VERWENDUNG DES WIRBELGASES FUER BEHEIZUNG UND FLUIDISIERUNG IN WIRBELBETT-OEFEN*" HAERTEREI TECHNISCHE MITTEILUNGEN,DE,CARL HANSER VERLAG. MUNCHEN, vol. 44, no. 6, 1 novembre 1989 (1989-11-01), pages 356-359, XP000163074 ISSN: 0341-101X

## Description

La présente invention est relative à un procédé de traitement thermique de fil d'acier, comprenant
- une formation d'un lit fluidisé par passage d'un agent fluidisant à travers un milieu particulaire fluidisable,
- un chauffage du lit fluidisé, et
- un défilement à travers le lit fluidisé chauffé dudit au moins un fil métallique à traiter, dans un sens, de manière à assurer une montée de température dudit au moins un fil à traiter et son maintien à cette température pendant une période d'égalisation de température au sein de la masse métallique dudit au moins un fil.

Classiquement, la chauffe du fil ou de la nappe de fils dans les procédés de patentage de fils se réalise soit dans des fours à feu nu, soit dans des fours à tubes, sans intervention de lit fluidisé. Lorsqu'il s'agit d'acier non allié, le chauffage est généralement réalisé dans des fours à feu nu dont les atmosphères, obtenues par combustion d'un gaz et d'un comburant, sont réglées de teile sorte à être :
a) oxydantes dans la première phase d'échauffement des produits de façon à brûler les résidus de diverses natures pouvant se trouver à leur surface,
b) réductrices par rapport au produit, lorsque ce dernier a dépassé la phase de transformation allotropique afin d'éviter une oxydation et une décarburation en surface des produits.

Lorsqu'il s'agit d'acier allié, un état de surface particulier est généralement recherché. Les produits sont, dès lors, chauffés par des tubes rayonnants parcourus par un gaz protecteur permettant ainsi de conserver un état de surface impeccable aux produits durant toute sa phase d'échauffement.

Dans les deux cas, le temps de chauffage est relativement long étant donné les faibles coefficients de transfert calorifique, soit par convection dans le cas de fours à feu nu, soit par rayonnement pur dans le cas de fours à tubes.

La longueur du four nécessaire au chauffage du fil à une température d'austénitisation, par exemple de l'ordre de 950°C, prend alors une importance qui joue au détriment du processus suivant, la période d'égalisation de température au sein de la masse métallique du fil ("soaking") qui ne peut qu'être courte (normalement quelques secondes) si l'on veut maintenir des dimensions du four dans des limites acceptables pour les utilisateurs de four. Il en résulte une mauvaise dissolution de la cémentite présente aux joints des grains d'austénite pendant le chauffage des fils.

Par ailleurs, on connaît déjà depuis quelques années des fours de chauffage de fil faisant appel à un lit fluidisé, comme indiqué au début. La présente demanderesse a déjà mis sur le marché de tels fours, notamment pour la diffusion de revêtements de Cu-Zn dans des fils d'acier.

La demanderesse a en effet constaté qu'un bon échange thermique pouvait être obtenu entre des particules chauffées du lit fluidisé, qui sont en quelque sorte bombardées à la surface des fils en défilement dans le lit, et les fils eux-mêmes (v. DE-A-3623890).

Un procédé, tel qu'indiqué ci-dessus, a aussi été décrit dans le brevet japonais 2623004. Le chauffage du lit s'effectue suivant une forme de réalisation à l'aide de l'agent fluidisant qui consiste en gaz de fumées résultant de la combustion d'un gaz de combustion dans de l'air, cet agent fluidisant étant injecté dans le fond du lit fluidisé par des lances perforées, très sophistiquées pour empêcher une pénétration des particules du lit dans la lance. Suivant une autre forme de réalisation, l'agent fluidisant est de l'air et une source de chaleur extérieure au lit fluidisé est formée de brûleurs situés au-dessus du lit fluidisé et projetant une flamme ou des gaz chauds verticalement sur celui-ci.

Le procédé suivant ce document antérieur permet d'atteindre dans le lit fluidisé une température seulement modérée de 470 à 550°C. Dans sa première forme de réalisation, il est limité par la complexité même des lances alimentant le lit en agent fluidisant, de telles lances ne pouvant supporter l'agressivité de gaz de fumées d'une température trop élevée, au risque de devoir être remplacées très régulièrement. Quant au chauffage vertical par le haut, il présente l'inconvénient d'être peu efficace et surtout d'entraîner un manque d'uniformité dans la température du lit. En effet, les brûleurs utilisés ont chacun un impact ponctuel sur le lit avec pour conséquence de petites surfaces du lit très chaudes et les parties avoisinantes beaucoup moins, ce qui est évidemment à éviter pour obtenir un traitement adéquat des fils.

On connaît aussi des lits fluidisés chauffés par combustion, à l'intérieur du four ou en surface de celui-ci, d'un agent fluidisant non combustible lors de son introduction dans le lit, mais rendu combustible par la suite pendant son ascension (v. par exemple Reynoldson R.W., Anwendung von gasbeheizten Wirbelbetten zur Wärmebehandlung von Metallen, in Härtenei-Technischen Mitteilungen, Vol. 37 (1982), Munich, p. 109-119; Patent abstracts of Japan vol. 015, n° 231 (= JP03072036)). Ces procédés de chauffage ont l'inconvénient d'être dangereux, car ils présentent un réel danger d'explosion et ils produisent des flammes énormes dirigées vers le haut. Ils ne permettent pas un contrôle de l'uniformité du chauffage dans les parties du lit où les objets à chauffer se trouvent.

On connaît aussi des lits fluidisés contenus dans des cuves de petit diamètre et réalisés à l'aide d'un agent fluidisant non combustible. Ces lits sont chauffés par injection en surface par des brûleurs d'un mélange de combustion en vue de traiter thermiquement des pièces métalliques de grande dimension et masse qui restent statiques pendant toute la durée d'un traitement, lequel peut durer jusqu'à 30 minutes (v. Reynoldson R.W., op. cit.).

La présente invention a pour but d'offrir une solution à l'encombrement souvent important des fours, en particulier des fours utilisés dans l'austénitisation des fils en acier, tout en atteignant des qualités de fils traités équivalentes ou même supérieures et en permettant un traitement pendant le défilement continu des fils.

La présente invention a aussi pour but de permettre un chauffage rapide et uniforme du lit fluidisé ainsi que des fils à traiter, et cela à un bon rendement énergétique, de façon à permettre une période d'égalisation de température au sein de la masse métallique largement supérieure à ce qui est appliqué à présent, et sans que cela porte préjudice à l'encombrement de l'appareillage global.
La présente invention a également pour but de contrecarrer l'effet désavantageux de l'entraînement des particules du lit fluidisé, lors du passage des fils dans celui-ci, avec leur migration depuis l'entrée de l'installation vers la sortie.

On résout les problèmes cités ci-dessus par un procédé de traitement thermique de fils d'acier, tel qu'indiqué au début, dans lequel ledit agent fluidisant est non combustible, ledit chauffage est au moins partiellement obtenu par au moins un chauffage du lit fluidisé qui est introduit sensiblement tangentiellement à une surface supérieure moyenne de celui-ci, le procédé comprenant en outre au moins un pompage de milieu particulaire fluidisé au-dessus du lit fluidisé et un refoulement d'un jet de ce milieu particulaire vers le lit fluidisé dans un sens opposé audit sens de défilement, ledit au moins un chauffage tangentiel étant effectué au moins partiellement à travers le jet de milieu particulaire refoulé.

Comme il est connu, un lit fluidisé est formé de particules de matière solide qui sont amenées en suspension par l'entraînement d'un agent fluidisant, normalement un gaz, qui traverse le lit de bas en haut. Au cours de cette traversée ragent fluidisant porte vers le haut les particules dont certaines sont projetées en forme de vagues ou de protubérances plus haut que d'autres. On obtient donc, en section transversale du lit, une bande supérieure très mouvementée, dont la surface supérieure est continuellement variable en hauteur, et qui représente une partie du lit moins dense en particules.

Par l'expression surface supérieure moyenne du lit fluidisé, il faut donc entendre suivant l'invention la surface qui se situe à la hauteur moyenne entre les creux et les sommets des vagues existant à la surface supérieure du lit.

Par le chauffage tangentiel à cette surface supérieure moyenne, les particules du lit fluidisé, qui se trouvent là dans un état peu dense, fort dispersé, peuvent être chauffées à des températures extrêmement élevées, proches de l'incandescence. Les particules ainsi fortement chauffées, transfèrent la chaleur aux autres particules qui seront en contact avec les fils en obtenant un échange thermique optimal à une vitesse impossible à envisager conformément à l'enseignement de la technique antérieure. Par ailleurs, le chauffage tangentiel est indépendant de l'agent fluidisant et les lances perforées projetant cet agent ne sont pas agressées par des gaz de fumées portés à des températures excessives.

Etant donné l'excellent coefficient de transfert thermique par l'intermédiaire du lit fluidisé chauffé suivant l'invention, la température de chauffe des fils, pendant laquelle se produit l'austénitisation des fils, peut être drastiquement raccourcie, et donc on peut à présent envisager une période de maintien en température d'austénltisation suffisante pour obtenir une dissolution poussée des carbures de Fe des fils en acier, sans grever le coût de l'installation à un niveau commercialement indéfendable et sans la rendre d'un encombrement insupportable. De plus, cette forme de réalisation permet de décomposer l'installation en deux unités, l'une relativement courte, sous la forme d'un four à lit fluidisé et l'autre consistant en un simple tube ou caisson isolé où les fils défilent en étant maintenus à température par des moyens simples tels que des éléments chauffants électriques, des brûleurs à gaz du type rayonnant, l'agent fluidisant recirculé depuis le four allongé, et/ou encore un second lit fluidisé.

La présente forme de réalisation permet non seulement de contrecarrer l'effet désavantageux de la migration des particules vers la sortie de l'installation, mais il permet de tirer profit du pompage pour augmenter l'efficacité du chauffage tangentiel. En effet, par le pompage, la matière particulaire est refoulée en forme de pluie à un niveau supérieur aux crêtes du lit fluidisé et au milieu du lit. Il en résulte que les têtes des brûleurs peuvent suivant l'invention être agencées à niveau surélevé. Il devient alors possible d'agencer les têtes de brûleurs hors d'atteinte des particules, et donc le mode de réalisation présente nettement moins de risque d'encrassement de ces têtes de brûleurs par des particules du lit.

Suivant une forme de réalisation de l'invention, ledit au moins un chauffage tangentiel est orienté transversalement par rapport au sens de défilement desdits au moins un fil métallique à chauffer. Par son orientation transversale et tangentielle le chauffage du lit fluidisé permet un chauffage uniforme et étalé sur toute la largeur et la longueur du lit des particules en suspension dans le lit, ce qui permet un chauffage uniforme des fils en défilement dans le four.

Suivant une forme de réalisation avantageuse de l'invention, ledit au moins un chauffage tangentiel comprend une projection d'au moins une flamme et/ou jet de fumées tangentiellement à ladite surface supérieure moyenne du lit fluidisé. A l'aide d'un tel procédé, les brûleurs chauffent directement les particules du lit fluidisé, sans que des gaz brulés à haute température ne doivent passer à travers un tube perforé, fragile dans ces conditions. L'agencement est simple et hautement efficace.

Suivant une forme de réalisation particulière de invention, ledit au moins un chauffage tangentiel comprend un échange de chaleur entre un milieu chauffant et le lit fluidisé par l'intermédiaire d'au moins un tube qui est disposé tangentiellement à ladite surface supérieure moyenne du lit fluidisé et à travers lequel passe ledit milieu chauffant. On peut ainsi chauffer efficacement et rapidement des fils en acier allié qui ne peuvent entrer en contact avec des gaz de fumée. L'échange thermique se produit de manière remarquable entre un simple tube, non perforé, au travers duquel passe le milieu chauffant et les particules peu denses du lit qui viennent lécher les parois du tube chauffé.

D'autres particularités du procédé suivant l'invention sont indiquées dans les revendications 1 à 7 qui suivent.

On a également prévu, suivant l'invention, un dispositif de traitement thermique de fil d'acier, comprenant
- un four de chauffage allongé,
- une zone de maintien en température, et
- des moyens d'entraînement d'au moins un fil d'acier à traiter qui les font défiler dans un sens à travers le four et la zone de maintien en température, de manière que ledit au moins un fil à traiter subisse une montée en température dans le four et soit maintenu à cette température dans la zone de maintien en température, et
- un lit fluidisé formé dans le four de chauffage par passage d'un agent fluidisant à travers un milieu particulaire fluidisable,
caractérisé en ce que l'agent fluidisant susdit est non combustible et en ce que le dispositif comprend en outre
- des moyens de chauffage du lit fluidisé comportant au moins des moyens de chauffage qui produisent un chauffage sensiblement tangentiellement à une surface supérieure moyenne de celui-ci, et
- au moins un dispositif de pompage de matière particulaire qui pompe celle-ci au-dessus du lit fluidisé et la refoule en un jet vers le lit fluidisé dans un sens opposé audit sens de défilement, au moins un moyen de chauffage produisant ledit chauffage tangentiel à travers le jet de milieu particulaire refoulé par au moins un dispositif de pompage susdit.

D'autres détails concernant les dispositifs suivant l'invention sont indiqués dans les revendications 8 à 16 qui suivent.

D'autres détails et particularités de l'invention ressortiront de la description donnée ci-après, à titre non limitatif, de quelques exemples de réalisation de dispositifs suivant l'invention, avec référence aux dessins annexés.
Les figures 1 à 3 représentent une vue en coupe transversale de trois variantes de réalisation de four à lit fluidisé suivant l'invention.
La figure 4 représente une vue du dessus du four représenté sur la figure 1.
La figure 5 représente un dispositif comprenant deux unités successives, l'une pour la chauffe des fils et l'autre pour le maintien en température.
La figure 6 représente un graphique illustrant la variation de température du fil défilant dans le four en fonction du temps.
Les figures 7 et 8 représentent une vue en coupe transversale et une vue en coupe longitudinale d'une quatrième variante de réalisation de four à lit fluidisé suivant l'invention.

Dans les différents dessins, les éléments identiques ou analogues sont désignés par les mêmes références.

Sur la figure 1, on a représenté en coupe transversale un four allongé 1 contenant un lit fluidisé 2. Le lit fluidisé 2 est formé de particules relativement finement divisées en une matière résistant aux hautes températures et de préférence inerte vis-à-vis des fils à chauffer. On peut envisager par exemple des particules de silice, de zircone, d'alumine ou d'autres matières réfractaires ayant une bonne aptitude à transmettre de la chaleur aux corps qui sont en contact avec elles. On peut citer tout particulièrement des sables d'alumine, par exemple de granulométrie F90 selon la norme FEPA 42F 1984, ou des sables de zircon.

Un agent fluidisant, tel que par exemple de l'air, de l'azote, de l'ammoniac, est introduit à haute pression et dans le cas présent à la température ambiante à la base du lit fluidisé, par l'intermédiaire d'une lance perforée 3. Tout gaz protecteur judicieusement choisi en fonction de la nature de l'acier peut être utilisé dans ce but. Par sa pression et son débit, l'agent fluidisant emporte les particules du lit vers le haut et les amène en suspension. Cette suspension de type tourbillonnaire se manifeste en haut du lit 2 par la formation de vagues, la surface supérieure moyenne du lit étant représentée par un trait mixte 4.

Il faut noter que l'agent fluidisant n'est pas combustible dans les conditions du procédé. Celui-ci, froid ou à température ambiante, ne sollicite aucunement la lance par laquelle il est projeté dans le lit fluidisé et la durée de vie des lances en est par conséquent très largement augmentée par rapport aux lances selon la technique antérieure qui servent à la fois à la fluidisation et au chauffage du lit.

L'agent de fluidisation très chaud après son passage au travers du lit est récupéré alors au haut du four par un conduit d'échappement 5 (v. figure 5).

Dans les exemples illustrés sur les figures, une nappe de fils 6 défile dans le four en suivant la direction longitudinale du four qui est perpendiculaire au plan du dessin, à une vitesse qui est calculée en fonction d'une constante fixée par les impératifs de production et donc de capacité de la ligne de traitement. Cette constante est égale au produit du diamètre du fil exprimé en mm et de la vitesse du fil exprimée en m/minute. Donc, plus le fil est mince, plus sa vitesse de défilement sera rapide et inversement. Il faut noter qu'on pourrait envisager le défilement d'un seul fil à la fois dans le four, ou le défilement de plusieurs fils de différents diamètres, ou le défilement de plusieurs nappes superposées à la fois.

Ainsi qu'il est illustré sur la figure 1, les moyens de chauffage du lit fluidisé consistent en plusieurs brûleurs 7 (v. aussi figure 4) qui sont, dans cet exemple, disposés de part et d'autre de la nappe de fils à chauffer et qui projettent leur flamme ou fumées transversalement à la direction de défilement des fils. Les flammes ou fumées sont en particulier projetées tangentiellement à ladite surface supérieure moyenne 4 du lit fluidisé en chauffant ainsi directement les particules en suspension dans une bande du lit où elles sont moins denses et donc plus aisément portées quasiment à incandescence. Il est évident que, si dans les exemples illustrés la direction dite tangentielle de la flamme ou des fumées coïncide parfaitement avec la surface 4 représentée, on peut envisager de disposer les brûleurs légèrement en oblique par rapport à cette flamme ou ces fumées, pour autant que l'on obtienne toujours un chauffage bien étalé à la surface du lit et que les fils ne soient pas atteints par la flamme ou les fumées.

La flamme des brûleurs et les fumées produites à la sortie du brûleur résultent d'une manière courante de la combustion d'un combustible et d'un comburant, par exemple d'un gaz ou liquide combustible, tel que CH₄, fuel, etc..., et d'air, enrichi ou non en oxygène, ou même d'oxygène considéré industriellement pur. Les gaz de fumées formés sont alors récupérés par le conduit d'échappement 5, simultanément à l'agent fluidisant chauffé.

Ainsi qu'il ressort de la figure 4, les brûleurs sont disposés de manière alternée à gauche et à droite de la nappe de fils et la flamme et le jet de gaz brûlés très chauds qui l'accompagne s'étendent transversalement sur toute la largeur du four. Cette disposition offre l'avantage de permettre un chauffage très uniforme du lit fluidisé et donc des fils à traiter.

Dans la forme de réalisation illustrée sur la figure 2, les fils à chauffer ne peuvent entrer en contact avec des gaz brûlés pour conserver leur état de surface. Le chauffage du lit se fait ici aussi tangentiellement à la surface supérieure moyenne 4 du lit, mais par l'intermédiaire d'un tube non perforé 8 que viennent lécher les vagues des particules du lit, qui sont ainsi portées à haute température. Les gaz brûlés sortent par un conduit de sortie 9 par lequel ils peuvent être récupérés.

La forme de réalisation illustrée sur la figure 3 est du même type que celle représentée sur la figure 2. Toutefois, dans ce cas, on a prévu un caisson 10 situé en dessous du lit fluidisé et en communication avec la lance de projection 3. Un ou des brûleurs 11 sont agencés dans ce caisson et permettent d'obtenir des fumées chaudes jusqu'à une température modérée, supérieure à la température ambiante, par exemple de l'ordre de 400 à 500°C, où les fumées ne sont pas encore exagérément agressives pour les lances 3. Cette forme de réalisation permet une efficacité encore accrue du chauffage du lit fluidisé. Il est bien entendu qu'on pourrait aussi prévoir cet agencement avec celui des brûleurs à flamme nue tel qu'illustré sur la figure 1.

Les fils à traiter dans les fours suivant l'invention sont par exemple des fils d'acier que l'on va soumettre à une opération de patentage.

L'opération de patentage est un processus bien connu dans le monde du tréfilage, il consiste à porter, dans un premier temps, la température d'un fil ou d'une nappe de fils métalliques à un niveau tel que l'on obtienne une transformation de la ferrite et perlite ou perlite et cémentite en austénite.

Dans un deuxième temps, on réalise ce que l'on appelle une trempe isothermique de façon à retransformer l'austénite (préalablement obtenue par chauffage) en perlite fine afin d'obtenir de bonnes propriétés mécaniques et, spécialement, une excellente aptitude au tréfilage.

Pendant l'étape de chauffage du fil, il faut atteindre une température de l'ordre de 950°C pour obtenir une austénitisation de l'acier. Toutefois, avant de passer à la trempe, une période d'égalisation de température au sein de la masse métallique, dite "soaking", s'avère favorable pour dissoudre les carbures présents aux joints de grains d'austénite.

Ainsi qu'il est illustré sur la figure 5, dans un exemple de dispositif suivant l'invention on va pouvoir prévoir deux unités distinctes, une unité de chauffe 1 et une unité d'égalisation de température 12.

L'unité de chauffe est constituée d'un four 1 à lit fluidisé 2, tel que précédemment décrit, qui peut être relativement court, étant donné l'excellent coefficient de transfert thermique de ce type de four. Le fil 6 défile en continu à travers ce four qui peut avoir une longueur de par exemple 5 à 6 m. Dans le fond du four, un caisson 10 du type de celui représenté de manière schématique sur la figure 3 est agencé pour permettre un chauffage préalable du milieu fluidisant. La température du sable fluidisé chauffé suivant l'invention peut avantageusement atteindre environ 1000°C.

Le fil 6 sort ainsi du four 1 à une température d'environ 950°C et passe alors dans l'unité d'égalisation de température 12, par l'intermédiaire d'une trémie étanche 13. L'unité 12 est constituée d'un caisson ou tube parfaitement isolé du point de vue thermique. Dans celui-ci il suffit de maintenir la température de fil acquise de 950°C et un échange thermique permettant un chauffage n'est plus nécessaire. Dans le cas illustré, ce maintien à température est réalisé par un recyclage des gaz brûlés de l'unité 1 par le conduit d'échappement 5. Les gaz brûlés dégagés sont amenés à un moyen de filtrage, par exemple un cyclone 14, et les gaz filtrés encore chauds ou partiellement chauffés de manière complémentaire sont amenés à l'aide d'une pompe 15 à l'unité 12 pour le maintien à température du fil. La dissolution des carbures (cémentite) s'accomplit dans l'unité 12, qui peut avoir une longueur d'environ 4 m et dans laquelle, en défilant, le fil reste pendant un temps suffisant pour obtenir la dissolution des carbures. A la sortie de l'unité 12, le fil passe à un dispositif de trempe 16 uniquement partiellement représenté.

Le dispositif total de cet exemple a donc une longueur tout à fait acceptable en termes d'encombrement d'environ 9 à 10 m.

Sur les figures 7 et 8 on a représenté les dispositifs de pompage 17 qui sont prévus pour contrecarrer la migration des particules de lit fluidisé depuis l'entrée du four jusqu'à la sortie. Les particules sont en effet entraînées mécaniquement par le mouvement de défilement des fils.

Ces dispositifs de pompage 17 comprennent dans l'exemple illustré un tube 18 disposé sensiblement verticalement, qui est relié à sa partie basse à un cône de collecte 19. Celui-ci est avantageusement agencé au-dessus d'une lance perforée 3. Dans sa partie haute le tube 18 est raccordé à une tuyère d'arrosage 20 qui est orientée dans un sens opposé au sens de défilement 21 des fils 6 à traiter. Avantageusement la tuyère d'arrosage 20 est en outre orientée en oblique vers la partie centrale du four, ainsi que cela ressort de la figure 7.

Dans la présente forme de réalisation, les perforations dans les lances 3 sont disposées vers le bas.

Les particules du lit fluidisé et ragent de fluidisation s'engouffrent dans le cône de collecte. Etant donné que la masse des particules présente alors dans le tube une densité apparente nettement inférieure à celle du lit fluidisé, cette masse est projetée plus haut que les crêtes du lit fluidisé : les tuyères d'arrosage renvoient alors des jets 22 de particules vers l'arrière et vers le centre du lit, ce qui permet de contrecarrer la migration des particules dans le sens de défilement des fils. Comme on peut le constater, ce pompage n'implique, dans le cas illustré, aucune dépense d'énergie supplémentaire.

Ces jets ont pour effet de surélever la surface supérieure moyenne du lit qui dans l'exemple illustré se trouve au niveau du trait mixte 4'. Comme on peut le voir sur la figure 7, ce niveau est plus élevé que les crêtes des vagues du lit fluidisé.

Ainsi qu'il ressort des figurés 7 et 8, le chauffage par les brûleurs 7 s'effectue donc à présent, conformément à l'invention, tangentiellement à cette surface supérieure moyenne 4', surélevée, de façon que le jet gazeux issu du brûleur traverse la projection de particules issue du dispositif de pompage.

Le chauffage tangentiel ainsi obtenu est particulièrement efficace. En outre, il offre l'avantage que les têtes des brûleurs 7 sont hors d'atteinte des particules qui sont projetées vers le centre du four. Un encrassement des têtes de brûleur peut ainsi être favorablement évité.

Des exemples de réalisation non limitatifs vont à présent être donnés pour expliquer l'invention de manière plus détaillée.

### Exemple 1

Un fil en acier de type eutectoïde et d'un diamètre de 3 mm est introduit dans un four à lit fluidisé équipé suivant l'invention dont la constante DV (diamètre de fil (mm) x vitesse de défilement (m/min)) est de 36. Le lit fluidisé est constitué de Al₂O₃ - F90, d'une granulométrie de 106 à 250 µm. Il est maintenu en suspension par un gaz fluidisant, ici de l'air, présentant une pression minimum de 600 mm H₂O et un débit de 64 Nm³/h.m². Le gaz fluidisant est introduit par le bas du lit fluidisé à la température ambiante.
Des brûleurs projettent tangentiellement à la surface supérieure moyenne du lit fluidisé des fumées résultant de la combustion de gaz et d'air de combustion, de façon à chauffer les particules du lit fluidisé quasiment à l'incandescence et à obtenir un lit d'une température moyenne d'environ 1000°C. Les fumées des brûleurs sont en contact direct avec le lit fluidisé.

Ainsi qu'il ressort de la courbe A du graphique donné à la figure 6, le fil atteint une température de 950°C après environ 20 secondes de défilement, au maximum 30 secondes, c'est-à-dire que la longueur du four à lit fluidisé suivant l'invention peut se limiter à une valeur d'environ 5 m, pour la constante DV choisie ci-dessus.

Sur une longueur de 4 m, qui correspond à une période de passage de 20 secondes du fil, celui-ci est maintenu dans l'unité 12 à la température de 950°C, pour la dissolution de la cémentite tertiaire.

A titre de comparaison, on a fait défiler un fil identique à travers un four à feu nu classique, sans lit fluidisé, de type haute convection. On peut remarquer sur la courbe B que le fil doit être chauffé pendant environ 50 secondes pour atteindre la température d'austénitisation et que la période d'égalisation de température au sein de la masse métallique ne peut s'effectuer, dans un four d'une même longueur et avec une même constante DV, que pendant 3 à 4 secondes, ce qui est insuffisant pour obtenir une bonne dissolution des carbures (cémentite tertiaire).

### Exemple 2

Un fil en acier de type XC70 (0,76 % de C) est soumis aux mêmes conditions de traitement que dans l'exemple 1. Le fil a un diamètre de 1 mm et sa constante DV est de 36.
Le fil atteint une température de 950°C après environ 5 secondes de défilement et la longueur du four à lit fluidisé peut se limiter à une valeur égale ou même inférieure à 5 m.
Sur une longueur de 4 m, qui correspond à une période de passage d'environ 7 secondes, le fil est maintenu à la température de 950°C pour la dissolution de la cémentite tertiaire.

### Exemple 3

Un fil en acier de type XC70 est soumis aux mêmes conditions de traitement que dans l'exemple 1. Le fil a un diamètre de 5 mm et sa constante DV est de 36.
Le fil atteint une température de 950°C après environ 40 à 50 secondes de défilement et la longueur du four à lit fluidisé peut se limiter à une valeur de 5,5 m environ.
Sur une longueur de 4 m, qui correspond à une période de passage d'environ 35 secondes, le fil est maintenu à la température de 950°C.

## Revendications

1. Procédé de traitement thermique de fil d'acier, comprenant
- une formation d'un lit fluidisé par passage d'un agent fluidisant à travers un milieu particulaire fluidisable,
- un chauffage du lit fluidisé, et
- un défilement à travers le lit fluidisé chauffé dudit au moins un fil métallique à traiter, dans un sens, de manière à assurer une montée en température dudit au moins un fil à traiter et son maintien à cette température pendant une période d'égalisation de température au sein de la masse métallique dudit au moins un fil,
**caractérisé en ce que** ledit agent fluidisant est non combustible, **en ce que** ledit chauffage est au moins partiellement obtenu par au moins un chauffage du lit fluidisé qui est produit sensiblement tangentiellement à une surface supérieure moyenne de celui-ci, et **en ce qu'**il comprend en outre au moins un pompage de milieu particulaire fluidisé au-dessus du lit fluidisé et un refoulement d'un jet de ce milieu particulaire vers le lit fluidisé dans un sens opposé audit sens de défilement, ledit au moins un chauffage tangentiel étant effectué au moins partiellement à travers le jet de milieu particulaire refoulé.

2. Procédé suivant la revendication 1, **caractérisé en ce que** ledit au moins un chauffage tangentiel est orienté transversalement par rapport au sens de défilement desdits au moins un fil métallique à chauffer.

3. Procédé suivant l'une des revendications 1 et 2, **caractérisé en ce que** ledit au moins un chauffage tangentiel comprend une projection d'au moins une flamme et/ou jet de fumées tangentiellement à ladite surface supérieure moyenne du lit fluidisé.

4. Procédé suivant l'une des revendications 1 et 2, **caractérisé en ce que** ledit au moins un chauffage tangentiel comprend un échange de chaleur entre un milieu chauffant et le lit fluidisé par l'intermédiaire d'au moins un tube qui est disposé tangentiellement à ladite surface supérieure moyenne du lit fluidisé et à travers lequel passe ledit milieu chauffant.

5. Procédé suivant l'une quelconque des revendications 1 à 4, **caractérisé en ce que** le chauffage du lit fluidisé comprend en outre un chauffage de ragent fluidisant préalablement à son passage à travers le milieu particulaire fluidisable.

6. Procédé suivant l'une quelconque des revendications 1 à 5, **caractérisé en ce que** le chauffage permet d'atteindre une température du lit fluidisé supérieure à 950°C, de préférence à 1000°C, en un temps d'au maximum 30 secondes.

7. Procédé suivant l'une quelconque des revendications 1 à 6, **caractérisé en ce qu'**il comprend le maintien dudit au moins un fil à la température d'austénitisation dans ledit lit fluidisé et/ou hors de ce lit fluidisé.

8. Dispositif de traitement thermique de fil d'acier, comprenant
- un four de chauffage allongé (1),
- une zone de maintien en température (12), et
- des moyens d'entraînement d'au moins un fil d'acier à traiter qui les font défiler dans un sens à travers le four et la zone de maintien en température, de manière que ledit au moins un fil à traiter subisse une montée en température dans le four et soit maintenu à cette température dans la zone de maintien en température, et
- un lit fluidisé (2) formé dans le four de chauffage (1) par passage d'un agent fluidisant à travers un milieu particulaire fluidisable,
**caractérisé en ce que** l'agent fluidisant susdit est non combustible et **en ce que** le dispositif comprend en outre
- des moyens de chauffage du lit fluidisé comportant au moins des moyens de chauffage qui produisent un chauffage sensiblement tangentiellement à une surface supérieure moyenne de celui-ci, et
- au moins un dispositif de pompage de matière particulaire qui pompe celle-ci au-dessus du lit fluidisé et la refoule en un jet vers le lit fluidisé dans un sens opposé audit sens de défilement, au moins un moyen de chauffage produisant ledit chauffage tangentiel à travers le jet de milieu particulaire refoulé par au moins un dispositif de pompage susdit.

9. Dispositif suivant la revendication 8, **caractérisé en ce que** les moyens de chauffage tangentiels comprennent au moins un brûleur (7) qui projette une flamme et/ou des fumées tangentiellement à ladite surface supérieure moyenne (4) du lit fluidisé (2).

10. Dispositif suivant la revendication 9, **caractérisé en ce qu'**il comprend plusieurs brûleurs (7) disposés de part et d'autre du ou des fils (6) en défilement, de préférence de manière alternée, et projetant leur flamme et/ou fumées transversalement au sens de défilement du ou des fils.

11. Dispositif suivant la revendication 8, **caractérisé en ce que** les moyens de chauffage tangentiels comprennent des tubes (8) qui sont disposés tangentiellement à ladite surface supérieure moyenne (4) du lit fluidisé (2), transversalement au sens de défilement du ou des fils, et à travers lesquels passe un milieu chauffant.

12. Dispositif suivant l'une quelconque des revendications 8 à 11, **caractérisé en ce qu'**il comprend en outre des moyens de préchauffage (11) de l'agent fluidisant.

13. Dispositif suivant l'une quelconque des revendications 8 à 12, **caractérisé en ce qu'**il comprend un four allongé (1) de courte longueur dans lequel ledit au moins un fil à chauffer atteint rapidement la température d'austénitisation et, à la suite du four, un caisson (12) thermiquement isolé dans lequel le fil est maintenu à ladite température maximale prédéterminée par des moyens de maintien en température (5, 14, 15).

14. Dispositif suivant la revendication 13, **caractérisé en ce que** les moyens de maintien en température sont des éléments chauffants électriques, des brûleurs à gaz du type rayonnant, des moyens de recirculation (5, 14, 15) de l'agent fluidisant sortant du four allongé (1), et/ou un second lit fluidisé.

15. Dispositif suivant l'une quelconque des revendications 8 à 14, **caractérisé en ce que** des moyens de chauffage du lit fluidisé produisent ledit chauffage sensiblement tangentiel entre creux et sommets de vagues existant en surface du lit fluidisé.

16. Dispositif suivant l'une quelconque des revendications 8 à 15, **caractérisé en ce que** des moyens de chauffage du lit fluidisé sont agencés à un niveau supérieur au lit fluidisé.

## Patentansprüche

1. Wärmebehandlungsverfahren für Stahldraht, umfassend
- eine Ausbildung eines Wirbelbetts durch Durchlaufen eines fluidisierenden Mittels durch ein fluidisierbares Partikelmilieu,
- eine Erwärmung des Wirbelbetts und
- ein Durchlaufen des mindestens einen zu behandelnden Metalldrahts durch das erwärmte Wirbelbett in eine Richtung, um einen Temperaturanstieg des mindestens einen zu behandelnden Drahts und sein Halten auf dieser Temperatur während einer Temperaturausgleichsperiode innerhalb der Metallmasse des mindestens einen Drahts sicherzustellen,
**dadurch gekennzeichnet, dass** das Fluidisierungsmittel nicht brennbar ist, dass das Aufwärmen mindestens teilweise durch mindestens eine Beheizung des Wirbelbetts erzielt wird, die im Wesentlichen tangential zu einer oberen mittleren Fläche desselben erzeugt wird, und dass es ferner mindestens ein Pumpen des fluidisierten Partikelmilieus über dem Wirbelbett und ein Fördern eines Strahls dieses Partikelmilieus zu dem Wirbelbett in eine Richtung umfasst, die der Durchlaufrichtung entgegengesetzt ist, wobei mindestens ein tangentiales Beheizen mindestens teilweise durch den geförderten Strahl Partikelmilieu durchgeführt wird.

2. Verfahren nach Anspruch 1, **dadurch gekennzeichnet, dass** das mindestens eine tangentiale Beheizen quer zu der Durchlaufrichtung des mindestens einen zu heizenden Metalldrahts ausgerichtet ist.

3. Verfahren nach einem der Ansprüche 1 und 2, **dadurch gekennzeichnet, dass** das mindestens eine tangentiale Beheizen ein Richten mindestens einer Flamme und/oder eines Rauchgasstrahls tangential zu der oberen mittleren Fläche des Wirbelbetts umfasst.

4. Verfahren nach einem der Ansprüche 1 und 2, **dadurch gekennzeichnet, dass** das mindestens eine tangentiale Erwärmen einen Wärmeaustausch zwischen einem Heizmedium und dem Wirbelbett über mindestens ein Rohr umfasst, das tangential zu der mittleren oberen Fläche des Wirbelbetts angeordnet ist und durch welches das Heizmedium strömt.

5. Verfahren nach einem der Ansprüche 1 bis 4, **dadurch gekennzeichnet, dass** das Erwärmen des Wirbelbetts ferner ein Beheizen des Fluidisierungsmittels vor seinem Durchlaufen durch das fluidisierbare Partikelmilieu umfasst.

6. Verfahren nach einem der Ansprüche 1 bis 5, **dadurch gekennzeichnet, dass** das Erwärmen es erlaubt, eine Temperatur des Wirbelbetts über 950 °C, vorzugsweise 1000 °C in einer Zeit von maximal 30 Sekunden zu erreichen.

7. Verfahren nach einem der Ansprüche 1 bis 6, **dadurch gekennzeichnet, dass** es das Halten des mindestens einen Drahts auf Austenisierungstemperatur in dem Wirbelbett und/oder außerhalb dieses Wirbelbetts umfasst.

8. Vorrichtung zum Wärmebehandeln von Stahldraht, umfassend,
- einen länglichen Heizofen (1),
- eine Temperaturhaltezone (12) und
- Antriebsmittel mindestens eines zu behandelnden Stahldrahts, das ihn in eine Richtung durch den Ofen und die Temperaturhaltezone bewegt, so dass der mindestens eine zu behandelnde Draht einen Temperaturanstieg in dem Ofen erfährt und auf dieser Temperatur in der Temperaturhaltezone gehalten wird, und
- ein Wirbelbett (2), das in dem Heizofen (1) durch Durchlaufen eines Fluidisierungsmittels durch ein fluidisierbares Partikelmilieu ausgebildet ist,
**dadurch gekennzeichnet, dass** das Fluidisierungsmittel nicht brennbar ist und dass die Vorrichtung ferner Folgendes umfasst:
- Mittel zum Erwärmen des Wirbelbetts, die mindestens Mittel zum Beheizen umfassen, die ein im Wesentlichen zu einer mittleren Oberfläche dieses Letzteren tangentiales Erwärmen erzeugen und
- mindestens eine Pumpeinrichtung für Partikelstoff, die diesen über das Wirbelbett pumpt und in einem Strahl zu dem Wirbelbett in eine Richtung fördert, die der Durchlaufrichtung entgegengesetzt ist, wobei mindestens ein Heizmittel das tangentiale Erwärmen durch den Partikelmilieustrahl erzeugt, der von mindestens einer Pumpeinrichtung gefördert wird.

9. Vorrichtung nach Anspruch 8, **dadurch gekennzeichnet, dass** die tangentialen Heizmittel mindestens einen Brenner (7) umfassen, der eine Flamme und/oder Rauchgase tangential zu der mittleren oberen Fläche (4) des Wirbelbetts (2) richtet.

10. Vorrichtung nach Anspruch 9, **dadurch gekennzeichnet, dass** sie mehrere Brenner (7) umfasst, die zu beiden Seiten des oder der durchlaufenden Drähte (6) angeordnet sind, vorzugsweise abwechselnd, und ihre Flamme und/oder Rauchgase quer zu der Durchlaufrichtung des oder der Drähte richten.

11. Vorrichtung nach Anspruch 8, **dadurch gekennzeichnet, dass** die tangentialen Heizmittel Rohre (8) umfassen, die tangential zu der mittleren oberen Fläche (4) des Wirbelbetts (2) quer zu der Durchlaufrichtung des oder der Drähte angeordnet sind, und durch die ein Heizmedium strömt.

12. Vorrichtung nach einem der Ansprüche 8 bis 11, **dadurch gekennzeichnet, dass** sie ferner Vorheizmittel (11) für das Fluidisierungsmittels umfasst.

13. Vorrichtung nach einem der Ansprüche 8 bis 12, **dadurch gekennzeichnet, dass** sie einen länglichen Ofen (1) mit kurzer Länge umfasst, in dem mindestens ein zu erwärmender Draht schnell die Austenisierungstemperatur erreicht, und nach dem Ofen einen Kasten (12) umfasst, der wärmeisoliert ist, in dem der Draht durch Temperaturhaltemittel (5, 14, 15) auf der vorausbestimmten maximalen Temperatur gehalten wird.

14. Vorrichtung nach Anspruch 13, **dadurch gekennzeichnet, dass** die Temperaturhaltemittel elektrische Heizelemente, Gas-Strahlbrenner, Rezirkulationsmittel (5, 14, 15) für das Fluidisierungsmittels, das den länglichen Ofen (1) verlässt und/oder ein zweites Wirbelbett sind.

15. Vorrichtung nach einem der Ansprüche 8 bis 14, **dadurch gekennzeichnet, dass** die Heizmittel des Wirbelbetts die Erwärmung im Wesentlichen tangential zwischen Wellentälern und Wellenbergen erzeugen, die auf der Oberfläche des Wirbelbetts existieren.

16. Vorrichtung nach einem der Ansprüche 8 bis 15, **dadurch gekennzeichnet, dass** Heizmittel des Wirbelbetts auf einer Ebene über dem Wirbelbett angeordnet sind.

## Claims

1. Method of heat treating steel wire, comprising
- formation of a fluidised bed by the passage of a fluidising agent through a fluidisable particulate medium,
- heating of the fluidised bed, and
- movement through the heated fluidised bed of the said at least one metallic wire to be treated, in one direction, so as to provide at least a rise in temperature of said at least one wire to be treated and maintaining thereof during a temperature equalisation period within the metallic mass of the said at least one wire,
**characterised in that** said fluidising agent is non-combustible, **in that** said heating is at least partially obtained by at least a heating of the fluidised bed which is produced substantially tangentially to a mean top surface thereof, and **in that** the method further comprises at least one pumping of the fluidised particulate medium above the fluidised bed and a driving of a jet of this particulate medium towards the fluidised bed in an opposite direction to the said direction of movement, said at least one tangential heating being effected at least partially through the jet of driven particulate medium.

2. Method according to Claim 1, **characterised in that** said at least one tangential heating is oriented transversely with respect to the direction of movement of said at least one metallic wire to be heated.

3. Method according to one of Claims 1 and 2, **characterised in that** said at least one tangential heating comprises a projection of at least one flame and/or jet of fumes tangentially to said mean top surface of the fluidised bed.

4. Method according to one of Claims 1 and 2, **characterised in that** said at least one tangential heating comprises an exchange of heat between a heating medium and the fluidised bed by means of at least one tube which is disposed tangentially to said mean top surface of the fluidised bed and through which said heating medium passes.

5. Method according to any one of Claims 1 to 4, **characterised in that** the heating of the fluidised bed also comprises a heating of the fluidising agent prior to its passage through the fluidisable particulate medium.

6. Method according to any one of Claims 1 to 5, **characterised in that** the heating makes it possible to achieve a temperature of the fluidised bed greater than 950°C, preferably greater than 1000°C, in a time of no more than 30 seconds.

7. Method according to any one of Claims 1 to 6, **characterised in that** it comprises the maintaining of said at least one wire at the austenitisation temperature in said fluidised bed and/or outside this fluidised bed.

8. Device for the heat treatment of steel wire, comprising
- an elongate heating furnace (1),
- a temperature maintaining zone (12), and
- means of driving at least one steel wire to be treated which makes them pass in a direction across the furnace and the temperature maintaining zone, so that the said at least one wire to be treated undergoes a rise in temperature in the furnace and is maintained at this temperature in the temperature maintaining zone, and
- a fluidised bed (2) formed in the heating furnace (1) by passing a fluidising agent through a fluidisable particulate medium,
**characterised in that** said fluidising agent is non-combustible and the device also comprises
- means of heating the fluidised bed comprising at least heating means which produce heating substantially tangentially to a mean top surface thereof, and
at least one device for pumping particulate matter which pumps it above the fluidised bed and drives it in a jet towards the fluidised bed in an opposite direction to said direction of movement, at least one heating means producing said tangential heating through the jet of particulate medium driven through at least one above mentioned pumping device.

9. Device according to Claim 8, **characterised in that** the tangential heating means comprise at least one burner (7) which projects a flame and/or fumes tangentially to said mean top surface (4) of the fluidised bed (2).

10. Device according to Claim 9, **characterised in that** it comprises several burners (7) disposed on each side of the moving wire or wires (6), preferably in alternation, and projecting their flame and/or fumes transversely to the direction of movement of the wire or wires.

11. Device according to Claim 8, **characterised in that** the tangential heating means comprise tubes (8) which are disposed tangentially to said mean top surface (4) of the fluidised bed (2), transversely to the direction of movement of the wire or wires, and through which a heating medium passes.

12. Device according to any one of Claims 8 to 11, **characterised in that** it also comprises means (11) of preheating the fluidising agent.

13. Device according to any one of Claims 8 to 12, **characterised in that** it comprises a short elongate furnace (1) in which the said at least one wire to be heated quickly reaches the austenitisation temperature and, following the furnace, a thermally insulated chamber (12) in which the wire is maintained at said predetermined maximum temperature by temperature maintaining means (5, 14, 15).

14. Device according to Claim 13, **characterised in that** the temperature maintaining means are electric heating elements, gas burners of the radiating type, means (5, 14, 15) of recirculating the fluidising agent leaving the elongate furnace (1), and/or a second fluidised bed.

15. Device according to anyone of Claims 8 to 14, **characterised in that** the means of heating the fluidised bed produce said substantially tangential heating between the troughs and the crests of the waves existing at the top surface of the bed.

16. Device according to anyone of Claims 8 to 15, **characterised in that** the means of heating the fluidised bed are arranged at a level higher than the fluidised bed.
